# EUROPÄISCHE PATENTSCHRIFT

(11) **EP 0 132 602 B1**
(45) Veröffentlichungstag und Bekanntmachung des Hinweises auf die Patenterteilung: **28.01.1987**
(21) Anmeldenummer: 84107296.0
(22) Anmeldetag: 26.06.1984
(51) Int. Cl.: C23C 8/40, C23C 8/42, C23C 8/68, C23C 8/70

(54) **Salzbad zur stromlosen Erzeugung verschleissfester Boridschichten**
Salt bath for the currentless production of wear-resistant boride layers
Bain de sel pour la production sans courant de couches résistantes à l'usure à base de borure

(30) Priorität: 26.07.1983 DE 3326863
(43) Veröffentlichungstag der Anmeldung: 13.02.1985
(73) Patentinhaber: Degussa Aktiengesellschaft, 60311 Frankfurt (DE)
(72) Erfinder: Beyer, Hans-Hermann, Dr. Dipl.Chem., D-8756 Kahl/Main (DE); Baudis, Ulrich, Dr. Dipl.Chem., D-6450 Hanau 9 (DE); Biberbach, Peter, Dipl.Ing., D-6458 Rodenbach (DE); Weber, Wolfgang, D-8752 Karlstein/Main (DE)

## Beschreibung

Die Erfindung betrifft ein Salzbad auf der Basis von Alkali-und/oder Erdalkalihalogeniden zur stromlosen Erzeugung verschieissfester Boridschichten auf metallischen Werkstoffen bei 650 bis 1100°C. Es dient insbesondere zur Erzeugung einphasiger, harter und haftfester Boridschichten auf Stählen zur Erhöhung der Verschleissfestigkeit und zur Verbesserung der Korrosionsbeständigkeit.

Das Borieren zum: Verschleissschutz von Stahl und Refraktärmetallen ist ein schon lange bekanntes Verfahren. Durch Eindiffusion des Elementes Bor in die Oberfläche des behandelten Werkstückes und Reaktion mit dem Grundwerkstoff entstehen dichte, gleichmässige Schichten des jeweiligen Borides, auf Eisen z.B. die Boride FeB und Fe₂B. Die Boride besitzen gegenüber den reinen Metallen erheblich veränderte Eigenschaften, insbesondere sind die meisten Boride sehr hart, korrosionsbeständig und damit überaus verschleissfest. Durch Diffusion sind die Boridschichten mit dem Grundwerkstoff fest verbunden. Hinsichtlich ihrer Verschleissfestigkeit sind z.B. borierte Stähle zum Teil den durch Nitrieren oder Aufkohlen behandelten Stählen überlegen.

Es wurden deshalb in der Vergangenheit eine Vielzahl technischer Verfahrensvarianten entwickelt, nach denen man Boridschichten, insbesondere auf Stahl, herstellen kann.

In der Praxis wird fast ausschliesslich das Borieren in festen Boriermitteln angewendet. Dabei werden die zu behandelnden Teile in eisernen Kästen in ein borabgebendes Pulver, meist Mischungen aus Borcarbid, Aluminiumoxid, Siliziumoxid unddgl., mit aktivierenden Zusätzen, wie Ammoniumfluorid oder Kaliumborfluorid, eingepackt (z.B. DE-C-1.796.216). Die Kästen werden dicht verschlossen und eine zeitlang geglüht, wobei in direkten Festkörper-Feststoff-Reaktionen oder durch Transport des Bors über die Gasphase die erwünschten Boridschichten gebildet werden.

Diese Pulververfahren besitzen eine Reihe von Nachteilen.

So müssen alle Teile von Hand einzeln sorgfältig in das Pulver eingesetzt werden. Weiterhin sintern die Pulver beim Glühen stark zusammen, so dass die borierten Teile sehr schlecht herauszunehmen sind und zusätzlich nachgereinigt werden müssen. Gleichzeitig werden grosse Mengen an Borierpulver benötigt, was den Prozess ausserordentlich verteuert. Schliesslich muss man beim Borieren in Pulvern mit ungleichmässigen Schichten rechnen. Eine Qualitätskontrolle ist durch Begutachtung eines einzelnen Teils nicht möglich, da dieses nicht repräsentativ für die Charge ist, denn die Qualität der Teile hängt im wesentlichen von der Sorgfalt beim Einlegen in das Borierpulver ab. Kleine Teile, Teile mit dünnen Bohrungen, Hinterschneidungen usw. lassen sich im Pulver überhaupt nicht oder nur mit extremem Aufwand borieren.

Es hat daher nicht an Versuchen gefehlt, diese Nachteile durch andere Verfahren auszugleichen. So wurde versucht, das Borierpulver in Form einer Aufschlämmung oder Paste auf die Teile zu bringen, das Lösungsmittel zu verdampfen und die Teile in der so entstehenden Kruste aus borierenden Rückständen zu glühen (z.B. H. Kunst, O. Schaaber, Härtereitechn. Mitt. 22 [1967], 275-284).

Diese als Pastenverfahren bekannten Methoden sind aber nur Modifikationen des Pulverborierens und weisen den zusätzlichen Nachteil auf, dass nach der Behandlung grosse Mengen hartnäckiger Rückstände von den Teilen ablöst werden müssen und dass ein gleichmässiges Aufbringen der Paste besonders bei kompliziert geformten Teilen überaus schwierig ist.

Ebenso schwierig ist es, Blasenbildung beim Pastenauftrag oder Abbröckeln der Kruste beim Glühen zu vermeiden.

Es wurde daher auch versucht, in gasförmigen Medien zu borieren, beispielsweise mit Borhalogenid/ Wasserstoffgemischen (EP-A-76488). Man erhält so zwar Boridschichten, diese sind aber technisch unbrauchbar oder nur auf sehr aufwendige Weise herstellbar. Beim Borieren mit Borhalogeniden tritt immer eine unkontrollierbare Korrosion des Grundwerkstoffs auf, da dieser mit dem Borhalogenid unter Bildung von Metallhalogenid und Borid reagiert. Dadurch entstehen löchrige, unterfressene Boridschichten. Das Borieren mit Diboran ist technisch wegen der extremen Explosibilität und hohen Giftigkeit dieses Gases nahezu unmöglich. Daneben ist ein Borieren mit den genannten gasförmigen Medien wegen der hohen Preise der Borverbindungen auch unwirtschaftlich. Aus diesen Gründen hat man versucht, durch Borieren in flüssigen Medien, besonders in geschmolzenen Salzen, die angeführten Nachteile zu vermeiden. So wurden Schmelzen auf der Basis von Alkali- und Erdalkalichloriden mit B₂0₃, Borax oder KBF₄ beschrieben. In solchen Schmelzen kann ein Werkstoff jedoch nur dann boriert werden, wenn gleichzeitig eine Elektrolyse durchgeführt wird. Dabei werden die zu borierenden Werkstücke kathodisch geschaltet, der Tiegel oder ein Graphitstab dient als Anode. Diese Verfahren weisen den Nachteil auf, dass unterschiedliche Stromdichten an kom₋ plizierten Teilen ungleichmässige Schichtdicken erzeugen. Ausserdem entsteht Sauerstoff, Chlor oder Fluor an der Anode, wodurch starke Korrosion hervorgerufen wird. Weiterhin ist die Chargierung schwierig, da eine elektrische Kontaktierungder einzelnen Teile erforderlich ist. Aus diesen Gründen haben sich elektrolytische Borierverfahren in Salzschmelzen in der Technik nicht einführen lassen.

Demgegenüber ist über das Borieren in Salzschmelzen ohne Elektrolyse nur sehr wenig bekannt. In den Härtereitechn. Mitt. 17 (1962) 131-140wird eine Schmelze aus 80% NaCI, 15% NaBF₄ und 5% B₄C beschrieben, wobei aber gleichzeitig darauf hingewiesen wird, dass das in der Schmelze gelöste NaBF₄ sehr rasch zu NaF und BF₃ zerfällt, welches entweicht. Durch diese Instabilität der Schmelze lässt sich keine zeitlich konstante Borierwirkung erhalten, die Schmelze wird sehr rasch inaktiv. Die DE-OS 3118585 gibt ein Verfahren zum Borieren in Salzschmelzen ohne Elektrolyse an, bei dem das zur Borierung erforderliche Bor durch Umsetzung von Borax mit Siliziumcarbid freigesetzt wird. Wegen der Oxidation von SiC zu Si0₂ durch Luftsauerstoff bzw. durch Aufschluss von SiC mit Borat bildet sich in solchen Schmelzen aber sehr bald eine undurchdringliche Silikatdecke an der Badoberfläche aus.

Aus der SU-A-953002 ist ein Salzbad bekannt, das aus Natriumhalogenid, Natriumborat und Borcarbid besteht. Wegen des hohen Boratgehaltes sind diese Schmelzen hochviskos und schlecht wasserlöslich. Ausserdem werden zweiphasige FeB/Fe₂B-Schichten erhalten, die unerwünscht sind.

Weiterhin sind stromlose Boriersalzbäder bekannt, die neben Borcarbid Borsäure und Fluorborate enthalten (GB-B-959 533) bzw. ein Alkali oder Erdalkalihalogenid und Fluorborate (US-A-3634145). Doch auch diese Salzbäder haben sich in der Praxis nicht durchsetzen können.

Es war daher Aufgabe der vorliegenden Erfindung, ein Salzbad auf der Basis von Alkali- und/oder Erdalkalihalogeniden zur stromlosen Erzeugung verschleissfester Boridschichten auf metallischen Werkstoffen bei Temperaturen von 650 bis 1100°C zu entwickeln, das einfach und preisgünstig zu betreiben ist, keine Krusten auf der Badoberfläche bildet und haftfeste Boridschichten liefert, die insbesondere bei Stählen aus einphasigen Fe₂B-schichten bestehen.

Diese Aufgabe wird erfindungsgemäss dadurch gelöst, dass das Salzbad Bormonofluorid oder Verbindungen enthält, aus denen unter Badbedingungen Bormonofluorid intermediär entsteht.

Das als Boriermittel wirkende Bormonofluorid kann der Schmelze von aussen zugesetzt oder vorteilhafterweise in der Schmelze selbst erzeugt werden. Im ersteren Fall leitet man das auf bekannte Weise durch Erhitzen von Bortrifluorid mit feinverteiltem Bor hergestellte gasförmige Bormonofluorid während des Borierungsprozesses in die Salzschmelze ein.

Besonders einfach zu betreibende stromlose Borierungsbäder erhält man, wenn das Bormonofluorid in der Salzschmelze selbst erzeugt wird. Überraschend wurde gefunden, dass man in einer inerten, gut wasserlöslichen und geringviskosen Schmelze aus Alkali- und Erdalkalichloriden borieren kann, wenn darin suspendiertes Boriermittel, wie zum Beispiel Borcarbid-Pulver durch Trifluorboroxal aktiviert und zur Abgabe von Bormonofluorid veranlasst wird, welches seinerseits an der Bauteiloberfläche zerfällt und auf diese Weise das Bor vom Borcarbid auf das Werkstück überträgt.

Das erforderliche Trifluorboroxol (BOF)₃ wird ebenfalls in der Schmelze selbst erzeugt. Dem liegt die Erkenntnis zugrunde, dass man (BOF)₃ durch Umsetzung von Boroxid oder Boraten mit Alkali-/ Erdalkalifluoriden sehr gut in einer inerten Schmelze aus Alkali-/Erdalkalichloriden erzeugen kann, wobei besonders die Anwesenheit von Bariumionen positiven Einfluss ausübt. Das auf diese Weise in sehr langsamer Reaktion und in kaum messbarer Konzentration entstehende Trifluorboroxol setzt sich mit dem in der Schmelze suspendierten Borcarbid zu dem eigentlich borierenden Agens, dem Bormonofluorid BF um.

Vorzugsweise verwendet man daher Salzschmelzen, die aus 30 bis 60 Gew.-% Bariumchlorid, 10 bis 25 Gew.-% Natriumchlorid, 1 bis 20 Gew.-% Boroxid und/oder Alkaliboraten und/oder Erdalkaliboraten, 10 bis 30 Gew.-% Natriumfluorid und 1 bis 15 Gew.-% Borcarbid besteht.

Das durch Umsetzen von Bor-Sauerstoff-Verbindungen mit Fluoriden entstehende Trifluorboroxol bewirkt einen langsamen, kontrollierten Aufschluss des Borcarbids, wobei borieraktives Bormonofluorid freigesetzt wird, das Bor durch Zerfall an der Werkstückoberfläche abgeben kann. Anstelle von Borcarbid können auch andere bekannte Borierungsmittel, wie amorphes Bor oder Kalziumborid, verwendet werden.

Die Borierwirkung der Schmelzen kann vor allem durch Variationen der Konzentration von Boroxid bzw. Borat und von Alkali-/Erdalkalifluorid sowie durch Änderung der Temperatur und - in geringem Mass - durch Änderung der Konzentration des Borcarbids beeinflusst werden. So hat sich gezeigt, dass es mit den erfindungsgemässen Salzschmelzen möglich ist, auf Stahl Schichten aus Fe₂B zu erzeugen, ohne dass die unerwünschte borreiche Phase FeB auftritt.

Vorzugsweise verwendet man Salzschmelzen, die aus 40-55 Gew.-% BaC1₂, 5-15 Gew.-% B₂0₃, Alkali- und/oder Erdalkaliborat, 18-25 Gew.-% NaF, 15-20 Gew.-% NaCI und 4-10 Gew.-% B₄C bestehen.

Die erfindungsgemässen Salzschmelzen ermöglichen ein äusserst einfaches Arbeiten in der Praxis. Das Salzgemisch wird in einem Schmelztiegel aus warmfesten Stahl aufgeschmolzen und das B₄C durch Einleiten eines Inertgasstromes, z.B. Stickstoff, in Schwebe gehalten. Die zu borierenden Werkstücke werden an einem Chargiergestell befestigt, z.B. mit Heissluft auf 350°C vorgewärmt und danach in die Schmelze eingehängt. Bei Stählen werden gleichmässige, sehr verschleissfeste, einphasige Schichten von Fe₂B erzeugt, wobei die Schichtdicke je nach Grundwerkstoff und Behandlungsdauer variiert werden kann. Die Teile werden der Schmelze entnommen und z.B. in einem in der Härtereitechnik üblichen Abschreckbad aus Natrium- und Kaliumnitrat bei ca. 200°C abgeschreckt und danach mit Wasser gespült. Auf diese Weise gelangt kein Fluorid in die Abwässer.

Das erfindungsgemässe Salzbad kann somit problemlos in die bestehende Infrastruktur einer Salzbadhärterei integriert werden, ohne dass nennenswerte Investitionen oder eine zusätzliche Abwasserbehandlung erforderlich sind. Die Arbeitsweise entspricht weitgehend der des Salzbadkohlens oder Salzbadnitrierens. Die Schmelzen sind aus relativ billigen Komponenten zusammengesetzt. Damit ist ein Borierverfahren vorhanden, das hinsichtlich der Arbeitsweise und der Kosten mit den bekannten grosstechnischen Verfahren des Salzbadnitrierens und Salzbadkohlens konkurrieren kann.

Die folgenden Beispiele geben Salzbadzusammensetzungen zur Durchführung von Borierungen an.

### Beispiel 1

In einem Tiegelofen der Grösse 30/80 werden 100 kg eines Salzgemisches aus 50 kg BaC1₂, 15 kg NaF, 20 kg NaCI, 5 kg B₂0₃ und 10 kg B₄C-Pulver eingeschmolzen und das Borcarbid durch Einleiten eines Inertgasstromes suspendiert. Bei einer Behandlungstemperatur von 900°C wird auf CK 15-Stahl bei einer Behandlungsdauer von 2 Stunden eine FeB-freie Boridschicht aus Fe₂B von 60 µm Dicke erhalten.

### Beispiel 2

In einem Tiegelofen der Grösse 30/80 werden 100 kg eines Salzgemisches aus 50 kg BaC1₂, 25 kg KF, 15 kg NaCI, 5 kg B₄C-Pulver eingeschmolzen und das Borcarbid durch Einleiten eines Inertgasstromes, z.B. Stickstoff, in Schwebe gehalten. Bei einer Behandlungstemperatur von 850°C und einer Borierdauer von 2 Stunden wird auf CK-15-Stahl eine FeB-freie Boridschicht aus Fe₂B von 30 µm Dicke erhalten.

### Beispiel 3

Besonders gute Boridschichten liefern Salzschmelzen folgender Zusammensetzung: 50 kg BaC1₂, 16 kg NaCI, 10 kg B₂0₃, 18 kg NaF und 6 kg B₄C.

## Patentansprüche

1. Salzbad auf der Basis von Alkali- und/oder Erdalkalihalogeniden zur stromlosen Erzeugung verschleissfester Boridschichten auf metallischen Werkstoffen bei Temperaturen von 650 bis 1100°C, dadurch gekennzeichnet, dass es Bormonofluorid oder Verbindungen enthält, aus denen unter Badbedingungen Bormonofluorid intermediär entsteht.

2. Salzbad nach Anspruch 1, dadurch gekennzeichnet, dass es aus 30 bis 60 Gew.-% Bariumchlorid, 10 bis 25 Gew.-% Natriumchlorid, 1 bis 20 Gew.-% Boroxid und/oder Alkaliboraten und/oder Erdalkaliboraten, 10 bis 30 Gew.-% Natriumfluorid und 1 bis 15 Gew.-% Borcarbid besteht.

3. Salzbad nach Anspruch 1 und 2, dadurch gekennzeichnet, dass es aus 40 bis 55 Gew.-% Bariumchlorid, 15 bis 20 Gew.-% Natriumchlorid, 5 bis 15 Gew.-% Boroxid und/oder Alkaliboraten und/ oder Erdalkaliboraten, 18 bis 25 Gew.-% Natriumfluorid und 4 bis 10 Gew.-% Borcarbid besteht.

## Claims

1. A salt bath based on alkali and/or alkaline earth halides for the currentless production of wear- resistant boride coatings on metallic materials at temperatures of from 650 to 1,100°C, characterised in that it contains boron monofluoride or compounds from which boronmonofluoride can be obtained indirectly under bath conditions.

2. A salt bath according to Claim 1, characterised in that it is composed of from 30 to 60% by weight of barium chloride, from 10 to 25% by weight of sodium chloride, from 1 to 20% by weight of boron oxide and/or alkali borates and/or alkaline earth borates, from 10 to 30% by weight of sodium fluoride and from 1 to 15% by weight of boron carbide.

3. A salt bath according to Claims 1 and 2, characterised in that it is composed of from 40 to 55% by weight of barium chloride, from 15to 20% by weight of sodium chloride, from 5 to 15% by weight of boron oxide and/or alkali borates and/or alkaline earth borates, from 18 to 25% by weight of sodium fluoride and from 4 to 10% by weight of boron carbide.

## Revendications

1. Bain de sels à base d'halogénures alcalins et/ou d'halogénures alcalino-terreux pour obtenir en l'absence de courant, à des températures de 650 à 1100 °C, des couches de borure résistantes à l'usure sur des matériaux métalliques, bain de sels caractérisé en ce qu'il contient du mono-fluorure de bore ou bien des combinaisons à partir desquelles, dans les conditions régnant dans le bain, il se produit inter- médiairement du mono-fluorure de bore.

2. Bain de sels selon la revendication 1, caractérisé en ce qu'il est constitué de 30 à 60% en poids de chlorure de barium, de 10 à 25% en poids de chlorure de sodium, de 1 à 20% en poids d'oxyde de bore et/ou de borate alcalin et/ou de borate alcalino-terreux, de 10 à 20% en poids de fluorure de sodium et de 1 à 15% en poids de carbure de bore.

3. Bain de sels selon les revendications 1 et 2, caractérisé en ce qu'il est constitué de 40 à 55% en poids de chlorure de barium, de 15 à 20% en poids de chlorure de sodium, de 5 à 15% en poids d'oxyde de bore et/ou de borate alcalin et/ou de borate alcalino-terreux, de 18 à 25% en poids de fluorure de sodium et de 4 à 10% en poids de carbure de bore.
